# DEMANDE DE BREVET EUROPEEN

(11) **EP 1 225 245 A1**
(43) Date de publication de la demande: **24.07.2002**
(21) Numéro de dépôt: 01870010.4
(22) Date de dépôt: 17.01.2001
(51) Int. Cl.: C23C 2/00

(54) **Procédé pour éviter l'entraînement de particules de zinc sur une tole galvanisée**

(71) Demandeur: RECHERCHE ET DEVELOPPEMENT DU GROUPE COCKERILL SAMBRE, 4000 Liège (BE)
(72) Inventeur: Dubois, Michel, 4100 Boncelles (BE); Tombu, Michel, 4400 Flémalle Grande (BE)
(74) Mandataire: Van Malderen, Michel

(57) **Abrégé**

La présente invention se rapporte à une goulotte (2) pour l'entrée d'une tôle d'acier (3) dans un bain de métal liquide contenant du zinc (1), dans un procédé de revêtement à chaud, ladite goulotte (2) étant de préférence sous atmosphère réductrice ou franchement non-oxydante pour le fer, caractérisé en ce que ladite goulotte (2) est recouverte ou protégée, en tout ou en partie, au niveau de la ligne de mouillage du zinc (6), par des moyens (7) rendant sa surface interne non mouillable vis-à-vis dudit bain.

## Description

### Objet de l'invention

La présente invention se rapporte à un nouveau procédé permettant d'éviter ou de contrôler l'entraînement de composés solides contenant du zinc, sous forme d'oxydes et/ou de mottes, flottant à la surface du liquide, lors du revêtement à chaud d'une tôle d'acier par trempage dans un bain de galvanisation.

### Etat de la technique

En galvanisation à chaud, l'entraînement de particules contenant du zinc (oxydes, sels, etc.) au sein du revêtement d'une tôle galvanisée lors de son passage dans le bain de zinc et de son essorage est en général assez fréquent.

Ce problème induit des défauts rédhibitoires pour le client lorsqu'une très haute qualité de surface est requise, comme c'est par exemple le cas pour les pièces de peau des carrosseries automobiles.

Des études relatives à la caractérisation de ces particules ont montré qu'il pouvait s'agir par exemple de composés de Fe₂Al₅, Al₂O₃, ZnO ou d'un mélange de ceux ci en combinaison avec du zinc métallique. Les défauts ponctuels observés présentent généralement une surface de moins de 6 mm² mais ils peuvent être disposés en "chapelets", c'est-à-dire former une série de défauts locaux plus ou moins alignés dans le sens de défilement de la tôle.

L'examen des conditions de galvanisation a montré que l'apparition des défauts en question résulte de l'entraînement brutal dans le zinc liquide d'amas de particules flottant à la surface du bain, au niveau de la zone de mouillage de la tôle, nettoyée et réduite par les processus amont. Cette zone est appelée par l'homme de l'art "sabot" ou "joint liquide".

Ces particules flottantes viennent soit des mattes formées dans le bain et qui remontent à la surface de par leur plus faible densité, soit de l'oxydation de la surface libre du bain de zinc, malgré la présence d'hydrogène dans la goulotte (également appelée trompe).

L'expérience a permis d'observer les points suivants :
- les défauts sont plus nombreux sur la face arrière de la tôle, celle-ci étant définie par rapport à un opérateur placé en face du bain de zinc. La face arrière correspond également à l'endroit où l'angle formé par la surface interne de la goulotte et la surface du bain est essentiellement aigu. Cet angle aigu induit des conditions favorables d'entraînement des particules ;
- les défauts apparaissent généralement par "paquets", lorsqu'en particulier la surface du zinc est agitée. Ce remous se produit par exemple en présence d'une mauvaise planéité de bande, de démattage de la surface à l'air libre ou encore lorsqu'on procède au chargement d'un lingot de zinc ;
- le remous décrit ci-dessus induit un décollement de particules au niveau de la ligne de mouillage. Celles-ci ne peuvent sortir de la zone confinée de la goulotte que par entraînement sur la tôle ;
- ce décollement des particules ne présente un défaut, lors des utilisations ultérieures du produit, que si les particules présentes finalement sur la tôle sont de taille suffisante.

Dans le but de réduire la surface d'évaporation du zinc, on a proposé l'utilisation d'objets en céramique flottant à la surface du bain de zinc liquide et recouvrant au moins en partie sa surface.

Certains ont essayé de revêtir la face intérieure de la goulotte par des projections diverses sur celle-ci et entre autres céramiques. Ces traitements sont difficiles à réaliser parfaitement vu l'espace confiné lié à la faible ouverture de la pièce. En outre, ils subissent généralement un écaillage à cause, soit de leur porosité, soit de la forte dilatation différentielle entre le métal support, par exemple de l'inox austénitique, et la matière projetée.

On a encore proposé des méthodes pour l'extraction des impuretés de surface du bain utilisant des dispositifs tels que des pompes.

### Buts de l'invention

La présente invention vise à fournir une goulotte, qui par construction, empêche les particules de zinc de s'accumuler à la ligne de mouillage.

Un but complémentaire de l'invention est de fournir une solution compatible avec les goulottes existantes ou ne demandant que des modifications peu importantes de celles-ci.

Un but encore complémentaire de l'invention est de fournir une solution simple et peu onéreuse.

### Principaux éléments caractéristiques de l'invention

La présente invention se rapporte à une goulotte pour l'entrée d'une tôle d'acier dans un bain de métal liquide contenant du zinc, dans un procédé de revêtement à chaud, ladite goulotte étant de préférence sous atmosphère réductrice ou franchement non-oxydante pour le fer, caractérisée en ce que ladite goulotte est recouverte ou protégée, en tout ou en partie, au niveau de la ligne de mouillage du métal liquide, par des moyens rendant sa surface interne non mouillable vis-à-vis dudit bain.

Selon une première forme d'exécution préférentielle, ladite goulotte présente une section essentiellement rectangulaire et lesdits moyens non mouillables sont disposés au moins au niveau de chacun des côtés de plus grande longueur de la goulotte, de part et d'autre de ladite tôle d'acier.

Selon une deuxième forme d'exécution préférentielle, ladite goulotte présente une section essentiellement rectangulaire et lesdits moyens non mouillables sont disposés uniquement au niveau du côté de plus grande longueur de la goulotte, du côté de la tôle d'acier où la surface interne de ladite goulotte forme un angle essentiellement aigu avec la surface de mouillage.

Avantageusement, lesdits moyens sont des plaques à base de carbone ou de céramique.

De manière particulièrement avantageuse, lesdits moyens sont des plaques constituées d'une matière recouverte de carbone, de céramique ou d'un matériau non mouillable par le zinc liquide.

Toujours avantageusement, ledit matériau non mouillable par le zinc liquide est un alliage de molybdène-tungstène.

De manière particulièrement avantageuse, lesdites plaques à base de carbone comprennent du graphite, du carbone fritté, imprégné ou non, ou du carbone renforcé de fibres.

Selon une réalisation préférentielle du dispositif de l'invention, lesdites plaques sont fixées mécaniquement à ladite goulotte directement au moyen de boulons.

Selon une autre réalisation préférentielle du dispositif de l'invention, lesdites plaques sont fixées mécaniquement à ladite goulotte au moyen de cornières vissées ou soudées.

De préférence, lesdites plaques en céramique sont constituées d'une seule pièce usinée dans la masse ou sont constituées de plusieurs pièces assemblées ou emboîtées.

Un autre aspect de la présente invention concerne un procédé pour éviter l'entraînement de particules de zinc sur une tôle d'acier, dans une installation de galvanisation d'acier à chaud, présentant une goulotte telle que décrite ci-dessus. Ce procédé comprend une étape de pénétration de ladite tôle dans un bain de zinc fondu, en présence de particules de sels ou d'oxydes de zinc ou d'autres métaux qui flottent à la ligne de mouillage, sans adhérer ni à ladite tôle ni à la surface interne de ladite goulotte.

### Brève description des figures

La figure 1 représente schématiquement une vue en coupe d'une installation de type goulotte de galvanisation d'acier, selon l'état de la technique.

Les figures 2.a et 2.b représentent schématiquement l'angle de contact d'une goutte d'un liquide respectivement mouillant et non mouillant avec une surface plane horizontale.

La figure 3.a représente schématiquement une vue en coupe d'un première forme d'exécution de goulotte de galvanisation d'acier, selon l'invention.

La figure 3.b représente schématiquement une vue en coupe d'une deuxième forme d'exécution de goulotte de galvanisation d'acier, selon l'invention.

La figure 4 représente le détail d'une première forme d'exécution des plaques en céramique selon l'invention.

La figure 5 représente le détail d'une deuxième forme d'exécution des plaques en céramique selon l'invention.

### Description d'une forme d'exécution préférée de l'invention

La figure 1 montre schématiquement la configuration d'une goulotte classique 2 d'entrée d'une tôle d'acier 3 dans un bain de galvanisation 1. Les défauts dus à l'entraînement des particules de zinc s'accumulent plus particulièrement sur la face arrière 4. La partie interne de la goulotte 5 au-dessus de la surface de mouillage 6 se trouve sous atmosphère généralement réductrice pour le fer et composée par exemple d'hydrogène mélangé à un gaz inerte tel que l'azote.

La goulotte est toujours construite en métal, par exemple en acier inoxydable, pour des raisons de coûts, de mise en oeuvre et d'assemblage, ainsi que pour garantir l'étanchéité à l'air ambiant. La matière la plus communément utilisée est donc l'acier inoxydable, et en particulier la nuance 316L, pour sa résistance connue à l'attaque par le zinc liquide. Cette matière a néanmoins l'inconvénient, comme tout métal d'ailleurs, d'être mouillée par le zinc liquide.

La présente invention consiste à apporter des modifications à la construction de la partie interne de la goulotte, se trouvant au niveau de la ligne de mouillage.

Le principe est de recouvrir ou protéger, éventuellement sous forme d'une interposition entre le bain et la goulotte, la partie immergée intérieure de la goulotte par des éléments ou plaques 7 en matière non mouillable par le zinc (figures 3.a et 3.b). Dans ces conditions, les particules de zinc ne peuvent plus s'accumuler à la ligne de mouillage.

Dans le cadre de l'invention, on définit un liquide mouillant comme étant un liquide dont l'angle de contact θ d'une goutte 10 avec une surface horizontale donnée, mouillée par ce liquide, n'excède pas 45°, dans des conditions de trempe oxydantes et/ou réductrices pour le fer, même après plusieurs jours d'utilisation (figure 2.a). Lorsque l'angle de contact est supérieur à 45°, le liquide est considéré comme non-mouillant (figure 2.b). L'angle de contact θ est lui-même défini comme étant l'angle formé, du côté de la goutte 10, par la tangente T à la surface de contact de la goutte 10 avec ladite surface horizontale mouillée (figures 2.a et 2.b).

Ainsi, lors du défilement de la tôle, les particules microscopiques, dont la formation est inévitable de par la physico-chimie du procédé, sont entraînées en permanence de par leur petite taille et ne peuvent s'accumuler.

Les éléments ou plaques 7 utilisés dans l'invention sont soit à base de matière céramique, c'est-à-dire une combinaison d'oxydes et/ou de carbures, soit à base de composés en carbone tels que le graphite et ses nombreuses variantes, telles que carbone fritté, imprégné ou non, renforcé de fibres, etc.

Le carbone est un matériau particulièrement avantageux pour un exemple de réalisation préférée de l'invention, dans la mesure où, en plus d'être non mouillable pour le zinc liquide, il permet avantageusement d'éviter l'oxydation -ou encore de favoriser la réduction- du métal liquide à la ligne de mouillage 6. Outre le fait de posséder un pouvoir réducteur bien connu de l'homme de l'art, le carbone est encore anticorrosif vis-à-vis des métaux liquides.

La présente invention ne se limite pas aux exemples de plaques décrits mais concerne toute matière non mouillable par le zinc pouvant être utilisée (sulfures, fluorures, alliages spéciaux, etc.). Ainsi, il est bien connu de l'homme de l'art que les alliages molybdène-tungstène sont non mouillables par le zinc.

On impose généralement à l'atmosphère à l'intérieur de la goulotte d'être oxydante pour le métal liquide (tout en restant bien sûr non-oxydante pour le fer), par exemple sous la forme d'un gaz oxydant injecté tel que azote ou hydrogène humide, complété éventuellement d'oxygène et de dioxyde de carbone, afin d'éviter la formation de vapeurs de zinc au-dessus de la ligne de mouillage, qui favorisent l'apparition des défauts précités sur la tôle. Vu le caractère réducteur des plaques de carbone utilisées dans l'invention, on observe une plus grande consommation en agent oxydant (O₂ ou H₂O ou CO₂) par rapport au cas classique dans l'état de la technique où ces éléments sont absents.

Ainsi une production de CO est observée, conduisant à un redépôt de carbone et qui n'a d'ailleurs aucun effet néfaste sur le produit aux teneurs mesurées, à savoir entre 10 et 300 ppm, pour lesquelles la carburation des tôles d'acier ne peut se produire de manière significative.

Il résulte de cette consommation, en présence de plaques réductrices 7, que le gaz injecté dans la goulotte doit avoir un pouvoir plus oxydant qu'en l'absence de ces plaques, typiquement par exemple un rapport H₂/H₂O, ou équivalent (H₂+CO) / (H₂O+CO₂), variant de préférence de 5 à 25, afin d'obtenir l'oxydation du métal liquide à la surface même, tel que désiré, dans le but de prévenir la formation des vapeurs décrites précédemment.

Une autre caractéristique de l'invention est d'utiliser une fixation mécanique desdites plaques 7 de céramique ou carbone. Ce type de fixation permet ainsi la libre dilatation des différents matériaux les uns par rapport aux autres. Plus précisément, ladite fixation est par exemple de type à cornières vissées ou soudées 8 (figure 3.a) ou encore une fixation directe par boulons 9 (figure 3.b).

Par ailleurs, les plaques de céramique peuvent être réalisées soit d'une seule pièce avec usinage dans la masse (figure 4), soit en plusieurs pièces (figure 5). Ces plaques peuvent être fixées contre la goulotte ou présenter un espace avec la goulotte, où le zinc liquide peut circuler librement. Elles peuvent encore être constituées de plusieurs couches de propriétés différentes, comme par exemple une couche réfléchissant la chaleur sur une face de la plaque.

## Revendications

1. Goulotte (2) pour l'entrée d'une tôle d'acier (3) dans un bain de métal liquide contenant du zinc (1), dans un procédé de revêtement à chaud, ladite goulotte (2) étant de préférence sous atmosphère réductrice ou franchement non-oxydante pour le fer, **caractérisée en ce que** ladite goulotte (2) est recouverte ou protégée, en tout ou en partie, au niveau de la ligne de mouillage du métal liquide (6), par des moyens (7) rendant sa surface interne non mouillable vis-à-vis dudit bain.

2. Goulotte selon la revendication 1, **caractérisée en ce qu'**elle présente une section essentiellement rectangulaire et que lesdits moyens non mouillables (7) sont disposés au moins au niveau de chacun des côtés de plus grande longueur de la goulotte (2), de part et d'autre de ladite tôle d'acier (3).

3. Goulotte selon la revendication 1, **caractérisée en ce qu'**elle présente une section essentiellement rectangulaire et que lesdits moyens non mouillables (7) sont disposés uniquement au niveau du côté de plus grande longueur de la goulotte (2), du côté (4) de la tôle d'acier où la surface interne de ladite goulotte (2) forme un angle essentiellement aigu avec la surface de mouillage (6).

4. Goulotte selon l'une quelconque des revendications 1 à 3, **caractérisé en ce que** lesdits moyens (7) sont des plaques à base de carbone ou de céramique.

5. Goulotte selon l'une quelconque des revendications 1 à 3, **caractérisée en ce que** lesdits moyens (7) sont des plaques constituées d'une matière recouverte de carbone, de céramique ou d'un matériau non mouillable par le zinc liquide.

6. Goulotte selon la revendication 5, **caractérisée en ce que** ledit matériau non mouillable par le zinc liquide est un alliage de molybdène-tungstène.

7. Goulotte selon la revendication 4, **caractérisée en ce que** lesdites plaques à base de carbone (7) comprennent du graphite, du carbone fritté, imprégné ou non, ou du carbone renforcé de fibres.

8. Goulotte selon l'une quelconque des revendications 4 à 7, **caractérisée en ce que** lesdites plaques (7) sont fixées mécaniquement à ladite goulotte directement au moyen de boulons (9).

9. Goulotte selon l'une quelconque des revendications 4 à 7, **caractérisée en ce que** lesdites plaques sont fixées mécaniquement à ladite goulotte au moyen de cornières vissées ou soudées (8).

10. Goulotte selon l'une quelconque des revendications 4 à 7, **caractérisée en ce que** lesdites plaques en céramique (7) sont constituées d'une seule pièce usinée dans la masse ou sont constituées de plusieurs pièces assemblées ou emboîtées.

11. Procédé pour éviter l'entraînement de particules de zinc sur une tôle d'acier (3), dans une installation de galvanisation d'acier à chaud, présentant une goulotte (2) selon l'une quelconque des revendications précédentes, **caractérisé en ce qu'**il comprend une étape de pénétration de ladite tôle (3) dans un bain de zinc fondu (1), en présence de particules de sels ou d'oxydes de zinc ou d'autres métaux qui flottent à la ligne de mouillage (6) sans adhérer ni à ladite tôle ni à la surface interne de ladite goulotte.
